# EUROPÄISCHE PATENTSCHRIFT

(11) **EP 0 657 300 B1**
(45) Veröffentlichungstag und Bekanntmachung des Hinweises auf die Patenterteilung: **24.07.1996**
(21) Anmeldenummer: 94118477.2
(22) Anmeldetag: 24.11.1994
(51) Int. Cl.: B41M 5/124, B41M 5/155

(54) **Akzeptorschicht für druckempfindliche Aufzeichnungsblätter**
Acceptor sheet for pressure-sensitive recording sheets
Couche acceptrice pour feuilles d'enregistrement sensible à la pression

(30) Priorität: 10.12.1993 DE 4342140
(43) Veröffentlichungstag der Anmeldung: 14.06.1995
(73) Patentinhaber: ZANDERS Feinpapiere AG, D-51465 Bergisch Gladbach (DE)
(72) Erfinder: Bosenick, Rolf, Dr. Dipl.-Chem., D-52351 Düren (DE); Spangenberg, Manfred, Dr. Dipl.-Chem., D-52076 Aachen (DE)

(56) Entgegenhaltungen:
- GB-A- 2 022 166
- GB-A- 2 028 888
- US-A- 3 573 085

## Beschreibung

Gegenstand der Erfindung ist die Verwendung eines speziellen CaCO₃ in den Akzeptorschichten selbstdurchschreibender druckempfindlicher Aufzeichnungsmaterialien.

Druckempfindliche Aufzeichnungsmaterialien sind seit vielen Jahren bekannt. Beim Aufzeichnungsvorgang wird von der Rückseite des auf der Vorderseite im Druck beaufschlagten Blattes (CB-Blatt) ein in einem Lösemittel enthaltener, als Reaktionspartner dienender, Farbbildner auf ein darunter angeordnetes (CF-Blatt) mit einer Empfangs- oder Akzeptorschicht übertragen und durch Reaktion mit einem sogenannten Akzeptor eine farbige Aufzeichnung ausgebildet.
Beim sogenannten Einblatt-Typ sind beide Reaktionspartner voneinander getrennt in einer Schicht angeordnet und werden durch den aufgebrachten Schreibdruck miteinander in Kontakt gebracht.

In den Akzeptorschichten werden als organische Akzeptoren Phenolharze, deren Derivate, Salicylsäurederivate und deren Polymere verwendet.
Aus DE-C-28 54 318 ist eine Farbentwicklerzubereitung für die Herstellung von aufnehmenden Blättern druckempfindlicher Aufzeichnungsmaterialien bekannt, die ein p-Alkylphenolharz, ggf. CaCO₃ und Calciumoxid, Calciumhydroxid und/oder Magnesiumoxid und übliche Bindemittel enthält.
In DE-B-22 29 354 \verden Hydroxybenzoesäure- und Hydroxynaphtholsäurederivate und deren Metallsalze als organische Akzeptoren in Kombination mit Bindemitteln und Pigmenten, u.a. CaCO₃ in Akzeptorschichten druckempfindlicher Aufzeichnungsmaterialien verwendet.
Aus EP-A-051 846 ist ein Farbentwicklungsblatt für druckempfindliche Aufzeichnungsmaterialien bekannt mit einer Farbentwicklungsschicht, die einen organischen Akzeptor, CaCO₃ und Polyvinylalkohol-Acrylamidcopolymer enthält.
Das CaCO₃ hat eine mittlere Teilchengröße kleiner 0,6 µm und ist mit einem Anteil von mindestens 30 Gew.% der trockenen Bestandteile in der Schicht vorhanden. Die Kombination von PVA-Acrylamidcopolymer und CaCO₃ verbessert das Aufzeichnungsvermögen und die Bedruckbarkeit des Blattes.

In GB-A-2 028 888 ist die Verwendung von Calciumcarbonat dessen Teilchengrößeverteilung so ist, daß 55% der Teilchen eine Größe von 2 µm oder weniger aufweisen in Akzeptorschichten von druckempfindlichen Aufzeichnungsmaterialien beschrieben. Die Akzeptorschicht enthält organischen oder anorganischen Akzeptor, Bindemittel und als Pigment/Füllstoff das Calciumcarbonat.

In EP-A-60 386 ist die Kombination von CaCO₃, Styrolbutadienlatex und organischem Akzeptor in Farbentwicklungsblättern für druckempfindliche Aufzeichnungsmaterialien beschrieben.
Das gefällte CaCO₃ hat eine mittlere Teilchengröße kleiner 0,6 µm und wird in 5-20fachem Überschuß, bezogen auf organischen Akzeptor, eingesetzt. Das feinteilige CaCO₃ mit großer spezifischer Oberfläche nimmt die Trägerflüssigkeit mit dem Farbbildner besonders gut auf, verursacht jedoch einen hohen Bindemittelbedarf, so daß ein modifizierter Styrol-Butadiencopolymerlatex mit einer Teilchengröße kleiner 0,08 µm als Bindemittelanteil verwendet werden muß, um eine ausreichende Festigkeit der Aufnahmeschicht zu erreichen, ohne die Bedruckbarkeit wesentlich zu verschlechtern.

Alle diese bekannten CF-Schichten genügen jedoch den gestiegenen Anforderungen an die Durchschreibleistung nicht mehr, so daß auch die in den europäischen Anmeldungen erreichten Qualitätsverbesserungen nicht mehr ausreichend sind.

Der Anteil des organischen Akzeptors in den aufnehmenden Schichten beträgt üblicherweise 5-20 Gew.-% bezogen auf Gewicht der Beschichtung.
Die übrigen Bestandteile sind Bindemittel und Pigmente oder Füllstoffe. Die Intensität der Farbbildung hängt wesentlich von der gleichmäßigen Verteilung des organischen Akzeptors in der Schicht ab.
Diese Verteilung wird durch die Mitverwendung von Pigmenten unterstützt, die auch das Adsorptionsvermögen der Schicht gegenüber der Trägerflüssigkeit für den Farbbildner beeinflussen.

Die Grundanforderung für ein selbstdurchschreibendes System ist das Erreichen einer befriedigenden Durchschreibeleistung unter Verwendung der heute üblichen Druck- und Schreibsysteme.

Da hier die Entwicklung in Richtung von Maschinen mit hohen Geschwindigkeiten und damit geringster Anschlagstärke geht, werden zwangsläufig auch an das SD-System in Bezug auf die Intensität der Durchschrift immer höhere Anforderungen gestellt.

Gleichzeitig muß das Papier aber auch eine problemlose Bedruckbarkeit im Offsetdruck gewährleisten, d.h. es darf kein Strichrupfen, Ablegen oder Druckfarbenaufbauen etc. aufweisen.

Die Erhöhung der Durchschreibeleistung bei gleichbleibend guter Bedruckbarkeit sind aber Kriterien, die sich im Grunde widersprechen, da eine gute Bedruckbarkeit nur dann gegeben ist, wenn der Strich über eine genügende Bindung zum Rohpapier hin verfügt. Diese Bindung erreicht man durch Verwendung von Bindemitteln (natürliche oder synthetische), die in genügend hoher Konzentration im Strich vorhanden sein müssen.

Je höher aber die Konzentration an Bindemitteln in einem CF-Strich, umso geringer ist die Durchschreibeleistung des Systems.

Die möglichen Ursachen für diesen Effekt sind die Belegung der aktiven Zentren des Akzeptors durch Bindemittel und die Abdichtung der CF-Schicht gegenüber der Trägerflüssigkeit des Farbbildners, d.h. die zu geringe Porosität der Schicht.

Aufgabe der Erfindung ist es, die Durchschreibeleistung von druckempfindlichen Aufzeichnungsmaterialien mit organischem Akzeptor in der CF-Schicht gegenüber den bekannten Aufzeichnungsmaterialien weiter zu verbessern.

Diese Aufgabe wird gelöst durch ein aufnehmendes Blatt für druckempfindliche Aufzeichnungssysteme mit einer auf der Oberseite des Papierblattes angeordneten Aufzeichnungsschicht, die organischen Akzeptor, Bindemittel, Pigmente/Füllstoffe und CaCO₃ enthält, gekennzeichnet durch die Verwendung von gefälltem CaCO₃ mit einer mittleren Teilchengröße von 0,8 bis 1,2 µm und einer BET-Oberfläche von 8-12 m²/g. und einer Ölzahl von 40 bis 60 g/100 g.

Es wurde gefunden, daß gefälltes CaCO₃ mit einem bestimmten Verhältnis von spezifischer Oberfläche, Teilchengröße und Adsorptionsvermögen gegenüber der Trägerflüssigkeit des Farbbildners bei gleichbleibend guter Bedruckbarkeit der Aufzeichnungsschicht die Aufzeichnungsleistung des organischen Akzeptorsystems erheblich verbessert. Die Ölzahl des CaCO₃ wird nach DIN 53 199 ermittelt und angegeben. Sie beträgt 40-60 g/100 g Pigment und ist bezogen auf den vergleichsweise niedrigen BET-Wert von 8-12 m²/g relativ hoch. Zu noch höheren Adsorptionswerten gelangt man, wenn statt des für die DIN-Methode üblicherweise verwendeten Leinöls das Farbbildnerlösemittel eingesetzt wird.
Eine, beispielsweise mit Diisopropylnaphthalin (KMC 113, Rütgerswerke, Duisburg) ermittelte 'Ölzahl' für das spezielle erfindungsgemäß zu verwendende CaCO₃ beträgt 80-95 g/100 g Pigment.

Die besondere Wirkung des speziellen gefällten CaCO₃, das eine, für feinteilige Pigmente relativ niedrige spezifische Oberfläche aufweist, hängt offensichtlich mit seiner Struktur zusammen. Wird diese Struktur z.B. durch intensive Dispergierung in einem flüssigen Medium zerstört, geht die Wirkung der Steigerung der Aufzeichnungsintensität des CaCO₃ in der Aufzeichnungsschicht verloren.

Die Figur 1 zeigt die Abnahme der das Adsorptionsvermögen bestimmenden Ölzahl mit steigender Scherdauer.
Bei diesen Versuchen wurde das erfindungsgemäß zu verwendende CaCO₃ in Wasser mit einem handelsüblichen Dispergiermittel (Polyacrylat) dispergiert (150 g CaCO₃ in 120 g Wasser in einem 1000 ml Becherglas und 3500 UpM) und bis zu 90 Minuten der Scherbelastung ausgesetzt. Anschließend wurde das CaCO₃ von der Dispergierflüssigkeit abgetrennt, getrocknet und die Ölzahl mit KMC-Öl bestimmt. Es zeigt sich, daß das Adsorptionsvermögen des CaCO₃ deutlich abnimmt, wenn es intensiver längerer Scherbelastung ausgesetzt ist.

Um zu prüfen, inwiefern das Adsorptionsvermögen des CaCO₃ die Intensität der Aufzeichnung beeinflußt, wurden CaCO₃-Proben nach Scherbelastung in eine Beschichtungszusammensetzung für eine Aufzeichnungsschicht eingearbeitet und eine Aufzeichnungsblatt erstellt. Unter Verwendung eines handelsüblichen CB-Blattes (54 g/m²) wurde mit einer Schreibmaschine der Type AEG Olympia Standard 200i eine Aufzeichnung auf dem Aufzeichnungsblatt erzeugt.

Die Intensität der Aufzeichnung wird ermittelt als Differenz der Helligkeit der Aufzeichnung und Hintergrund bzw. Blatt ohne Aufzeichnung. Die Helligkeitsmessung erfolgt mit einem ELREPHO-Gerät Typ 2000 bei 550 nm (Filter Y).

Die in Prozent ermittelten Helligkeitsdifferenzen werden durch Verhältnisbildung in dimensionslose Werte umgerechnet:

| Helligkeitsdifferenz | | Verhältniswert |
|---|---|---|
| 24,3 | ≙ | 1 |
| 26,3 | ≙ | 1,5 |
| 28,3 | ≙ | 2 |
| 30,3 | ≙ | 2,5 |
| 32,3 | ≙ | 3 |

Abbildung 2 zeigt, daß die Intensität der Aufzeichnung bei zunehmender Scherbelastung des CaCO₃ abnimmt.
Anders ausgedrückt, die Ölzahl des CaCO₃ ist zusätzlich zur mittleren Teilchengröße und der spezifischen Oberfläche nach BET ein Merkmal, mit dem sich ein geeignetes CaCO₃ von weniger geeignetem CaCO₃ unterscheiden läßt. Besonders vorteilhaft ist, bei der Ermittlung der Ölzahl von der DIN-Vorschrift abzuweichen und an Stelle des Leinöl das als Farbbildnerlösemittel bekannte Diisopropylnaphthalin zu verwenden und eine modifizierte Ölzahl zu bestimmen.

In den Aufzeichnungsschichten können als organische Akzeptoren die bekannten Verbindungen verwendet werden, beispielsweise phenolische Verbindungen wie Phenolharz, Zink-modifizierte Phenolharze, organische aromatische Säuren und deren Metallsalze, Salicylsäurederivate, Naphtholsäurederivate, die jeweils allein oder in Kombination miteinander verwendet werden. Der Anteil an organischem Akzeptor in der Aufzeichnungsschicht kann von 3-10 Gew.-%, vorzugsweise 5-8 Gew.-%, bezogen auf Gewicht der trockenen Schicht, betragen.

Als Bindemittel für die Aufzeichnungsschicht können für pigmentierte Papierbeschichtungen übliche Bindemittel verwendet werden. Dazu gehören wasserlösliche Bindemittel wie Polyvinylalkohol und dessen Derivate, Stärke und Stärkederivate, Maleinsäureanhydridcopolymere, Celluloseether, wie Methylcellulose, Ethylcellulose, Hydroxypropylcellulose, CMC, aber auch wäßrige Dispersionen von synthetischen Polymeren, sogenannte Latices wie Acrylpolymere und Copolymere, Styrolcopolymere, Polyvinylacetat und Copolymere desselben.
Der Bindemittelanteil in der Aufzeichnungsschicht kann 5-15 Gew.-%, bezogen auf Gewicht der trockenen Schicht, betragen.

Neben dem speziellen CaCO₃ können noch weitere für derartige Aufzeichnungsschichten übliche Pigmente und Füllstoffe mitverwendet werden, beispielsweise Clay, Titandioxid, ZnO, Aluminiumoxid, Aluminiumhydroxid, andere Calciumcarbonate oder Siliciumdioxid.
Der Anteil an speziellen erfindungsgemäß zu verwendendem CaCO₃ soll 20 Gew.-% bis 50 Gew.-%, bezogen auf das Gewicht der trockenen Schicht betragen. Der Anteil an zusätzlichen weiteren Pigmenten kann 30 Gew.-% bis 60 Gew.-%, bezogen auf das Gewicht der trockenen Schicht, betragen.
Das Verhältnis von organischem Akzeptor zu speziellem CaCO₃ in der Aufzeichnungsschicht kann 1:4 bis 1:10 betragen.

Das Verhältnis von speziellem CaCO₃ zu anderen mitverwendeten Pigmenten und Füllstoffen in der Aufzeichnungsschicht kann 1:3 bis 1:1 betragen.

Die Aufzeichnungsschicht kann zusätzlich übliche Hilfsstoffe zum Herstellen und Aufbringen der Beschichtungszusammensetzung, wie Dispergierhilfsmittel, Entschäumer, Rheologie steuernde Mittel, aber auch Antioxidantien, UV-Stabilisatoren und dergleichen in üblichen Mengen enthalten.

Die Bestandteile der Aufzeichnungsschicht werden in Form einer wäßrigen Beschichtungszusammensetzung, in der die Bestandteile gelöst oder dispergiert sind, auf ein übliches Rohpapier mit einem Flächengewicht von 30 g/m² bis 100 g/m² mit einer üblichen Beschichtungseinrichtung aufgebracht und getrocknet. Das Strichgewicht der getrockneten Schicht beträgt von 2-10 g/m², vorzugsweise von 3-6 g/m².

Um die Auswirkungen von Pigmenten im Vergleich zu dem erfindungsgemäß benutzten speziellen CaCO₃ auf die Aufzeichnungsintensität und die Bedruckbarkeit des aufnehmenden Blattes zu ermitteln, wurde eine Beschichtungszusammensetzung mit folgenden Bestandteilen (Trockenbestandteile) hergestellt:

| Bestandteil | Gew.-Teile |
|---|---|
| Prüfpigment | 26,6 |
| Al(OH)₃ | 40,0 |
| China Clay | 17,4 |
| ZnO | 2,7 |
| TiO₂ | 13,3 |
| Dispergierhilfsmittel (handelsüblich) | 0,3 |
| CMC | 1,2 |
| Stärke | 8,5 |
| Polyvinylalkohol | 1,0 |
| Styrol-Butadiencopolymerlatex | 8,6 |
| Organischer Akzeptor (Salicylsäurederivat) | 11,0 |

Die wäßrige Beschichtungszusammensetzung wurde mit einem Trockensubstanzgehalt von ca. 40 Gew.-% formuliert und auf ein Strichrohpapier mit einem Strichgewicht von etwa 5 g/m² (getrocknet) aufgebracht und getrocknet.
Es wurde eine Aufzeichnung unter Verwendung eines handelsüblichen CB-Blattes (54 g/m²) mit einer Schreibmaschine Type AEG Olympia 200i erzeugt.

Die Intensität der Aufzeichnung wurde jeweils, wie bereits beschrieben, als Helligkeitsdifferenz ermittelt und durch Verhältnisbildung in dimensionslose Werte umgerechnet.
Dies Umrechnung ist sinnvoll, weil dadurch ein direkter Vergleich mit der Bedruckbarkeit der Oberfläche, die sich mit Rupfwerten nach der Tappi-Methode T 459 om-88 beschreiben läßt, möglich ist, nachdem auch hier der erhaltene Rupfwert als Verhältniszahl ausgedrückt worden ist.
Die Vorgehensweise ist der folgenden Umrechnungstabelle zu entnehmen:

| Rupfwert nach T 459 | | Verhältniswert |
|---|---|---|
| 14 | ≙ | 2,0 |
| 13 | ≙ | 1,6 |
| 12 | ≙ | 1,2 |
| 11 | ≙ | 0,8 |
| 10 | ≙ | 0,4 |

Die BET-Werte, Ölzahl DIN 53 199 und die Teilchengröße entsprechend Herstellerangaben oder nach Lückert-Pigment- und Füllstofftabellen (4. Auflage) von handelsüblichen Pigmenten, insbesondere CaCO₃, sind in der nachfolgenden Tabelle angegeben:

Die an den erstellten Aufzeichnungsmaterialien ermittelten Werte für Intensität der Aufzeichnung und Bedruckbarkeit (Rupfwerte) sind in Figur 3 wiedergegeben.

Der Standardwert für Durchschriftintensität und Bedruckbarkeit (Rupfwert) beträgt 2. Werte unterhalb von 2 dokumentieren schlechtere, Werte oberhalb zeigen höhere Durchschriftsintensitäten.
Rupfwerte unterhalb des Wertes 2 dokumentieren eine nicht akzeptable Bedruckbarkeit des Aufzeichnungsmaterials, daß CaCO₃ dieser handelsüblichen Typen nicht erfindungsgemäß verwendet werden kann.

Aus der Figur 3 ergibt sich, daß es sich bei der Auswahl des CaCO₃ um eine spezielle Auswahl handelt, bei der die Intensität der Aufzeichnung gegenüber anderem CaCO₃ deutlich verbessert ist, ohne daß gleichzeitig die Bedruckbarkeit der Oberfläche der Beschichtung auf ein unbrauchbares Niveau absinkt.
Dieses Ergebnis ist völlig überraschend und war nicht zu erwarten.

## Patentansprüche

1. Aufzeichnendes Blatt für druckempfindliche Aufzeichnungssysteme mit einer auf der Oberseite des Papierblattes angeordneten Aufzeichnungsschicht, die organischen Akzeptor, Bindemittel, Pigmente / Füllstoffe und CaCO₃ enthält, gekennzeichnet durch Verwendung von gefälltem CaCO₃ mit einer mittleren Teilchengröße von 0,8 bis 1,2 µm, einer BET-Oberfläche von 8 - 12 m²/g und einer Ölzahl nach DIN 53 199 von 40 bis 60 g/100g.

2. Aufzeichnendes Blatt nach Anspruch 1, dadurch gekennzeichnet, daß die Aufzeichnungsschicht 3 Gew.-% bis 10 Gew.-% organischen Akzeptor, 20 Gew.-% bis 50 Gew.-% des speziellen CaCO₃ und als Rest bis 100 Gew.-% Bindemittel, weitere Pigmente und übliche Hilfsstoffe enthält, wobei sich die Prozentangaben auf das Gewicht der Aufzeichnungsschicht beziehen.

## Claims

1. A recording sheet for pressure-sensitive recording systems with a recording layer which is disposed on the upper aide of the sheet of paper and which contains organic acceptor, binding agent, pigments and/or fillers and CaCO₃, characterised by the use of precipitated CaCO₃ with a mean particle size of 0.8 to 1.2 µm, a BET surface area of 8 to 12 m²/g and an oil absorption value according to DIN 53 199 of 40 to 60 g/100 g.

2. A recording sheet according to Claim 1, characterized in that the recording layer contains 3 % by weight to 10 % by weight of organic acceptor, 20 % by weight to 50 % by weight of the special CaCO₃ and the remainder up to 100 % by weight of binding agent, further pigments and conventional additives, the percentage data relating to the weight of the recording layer.

## Revendications

1. Feuille d'enregistrement pour des systèmes d'enregistrement sensibles à la pression ayant une couche d'enregistrement disposée sur la partie supérieure de la feuille de papier qui contient un accepteur organique, un liant, des pigments/charges et du CaCO₃, caractérisée par l'utilisation d'un CaCO₃ préféré ayant une granulométrie moyenne comprise entre 0,8 et 1,2 µm, une surface spécifique BET comprise entre 8 et 12 m²/g et un indice d'huile selon DIN 53 199 compris entre 40 et 60 g/100 g.

2. Feuille d'enregistrement selon la revendication 1, caractérisée en ce que la couche d'enregistrement contient 3 à 10% en poids d'un accepteur organique, 20 à 50% en poids du CaCO₃ spécial et pour le complément à 100% en poids, un liant, des pigments supplémentaires et des auxiliaires habituels, les pourcentages étant rapportés au poids de la couche d'enregistrement.
